# EUROPÄISCHE PATENTSCHRIFT

(11) **EP 0 124 056 B1**
(45) Veröffentlichungstag und Bekanntmachung des Hinweises auf die Patenterteilung: **03.02.1988**
(21) Anmeldenummer: 84104540.4
(22) Anmeldetag: 21.04.1984
(51) Int. Cl.: B05D 5/00, B05D 7/02, C08J 9/36

(54) **Verfahren zur Beschichtung von Isolierungen auf Basis von Polyurethanhartschaumstoffen**
Process for coating insulations based on hard polyurethane foams
Procédé pour revêtir des isolations à base de mousses de polyuréthane dures

(30) Priorität: 28.04.1983 DE 3315369
(43) Veröffentlichungstag der Anmeldung: 07.11.1984
(73) Patentinhaber: Rheinhold & Mahla GmbH, D-8000 München 50 (DE)
(72) Erfinder: Friebe, Heinz-Wilhelm, Dr., D-6700 Ludwigshafen/Rh. 29 (DE); Witte, Ralf, D-2800 Bremen (DE)
(74) Vertreter: Seibert, Rudolf

(56) Entgegenhaltungen:
- EP-A- 0 107 935
- BE-A- 728 737
- DE-A- 1 923 982
- US-A- 3 934 066
- US-A- 4 122 203
- CHEMICAL ABSTRACTS, Band 88, Nr. 26, 26. Juni 1978, Seite 43, Nr. 192104y, Columbus, Ohio, US; & JP - A - 78 05 269 (TOYO RUBBER CHEMICAL INDUSTRY CO., LTD.) 18-01-1978

## Beschreibung

Die Erfindung bezieht sich auf ein Verfahren zur Beschichtung von Wärme- bzw. Kälteisolierungen auf Basis von Polyurethan-Hartschaumstoffen zur Verbesserung des Brandverhaltens der Isolierungen, wobei die Isolierungen in einem ersten Arbeitsgang mit einem dispersionsgebundenen, lösungsmittelfreien, nicht porösen, elastischen, den Schaum abschließenden, anorganische Pigmente, Füllstoffe und/oder Fasern mit verschiedenen flammhemmenden Zusätzen aufweisenden Beschichtungsmittel in einer Menge von 0,5 bis 5 kg/m² beschichtet werden.

Eine derartige Beschichtung ist aus "Chemical Abstracts", Bd. 88, Nr. 26, vom 26.06.1978, S. 43 unter Nr. 192104y bekannt. Danach werden Polyurethan-Hartschaumstoffe zur Verbesserung des Brandverhaltens mit einer Schicht von Gummilatex, der zur Verbesserung des Brandverhaltens Metallhydroxyde enthält, versehen. Dabei sind als Metallhydroxyde Aluminiumhydroxyd verwendet worden.

Derartige Polyurethan-Hartschaumstoffe, beispielsweise harte Polyurethan-Spritzschaumstoffe mit einem Dichtebereich von 40 bis 100 kg/m³ vorzugsweise 50 bis 80 kg/m³ werden in großem Umfang zur Herstellung von Wärme- bzw. Kälteisolierungen von Metallbehältern oder -rohrleitungen eingesetzt. Derartige Schaumstoffe haben zwar den Vorteil einer ausgezeichneten Wärme- bzw. Kälteisolierung, weisen aber den Nachteil eines schlechten Brandverhaltens auf. Im allgemeinen sind diese Schaumstoffe je nach ihrer chemischen Zusammensetzung und je nach ihrem Gehalt an flammhemmenden Zusatzstoffen den Brandklassen B3 oder allenfalls B2 zuzuordnen.

Der Erfindung liegt daher die Aufgabe zugrunde, das Brandverhalten derartiger Isolierungen so zu verbessern, daß die Isolierungen der Brandklasse B1 zugeordnet werden können, was jedoch allein mit der eingangs beschriebenen Beschichtung nicht zu erreichen ist.

Zur Lösung der gestellten Aufgabe ist daher erfindungsgemäß vorgesehen, daß die erste Schicht
a) in einem zweiten Arbeitsgang mit einem dispersionsgebundenen oder lösungsmittelhaltigen, unter Einwirkung von Feuer oder Wärmestrahlung eine wärmedämmende, nicht brennbare Schaumschicht bildenden Beschichtungsmittel mit einer Menge von 0,2 bis 0,8 kg/m² beschichtet und
b) die gemäß a) erhaltene zweite Schicht in einem dritten Arbeitsgang mit einem Schutzlack auf Basis eines lösungsmittelhaltigen, pigmentierten Anstrichmittels versehen wird.

Bei der Durchführung des erfindungsgemäßen Verfahrens werden Isolierungen auf Basis von Polyurethan-Hartschaumstoffen des oben genannten Dichtebereiches neben der bekannten Beschichtung mit zwei Schichten ganz bestimmter Beschichtungsmittel versehen. Die Art der Beschichtung kann nach beliebigen Methoden der Beschichtungstechnologie wie beispielsweise Spritzen, Rollen oder Streichen erfolgen. Vorzugsweise werden die Beschichtungsmittel durch Spritzen aufgetragen.

Zur Herstellung der ersten Schicht wird ein dispersionsgebundenes, lösungsmittelfreies Beschichtungsmittel verwendet, welches anorganische, d.h. nicht brennbare Pigmente, Füllstoffe und/oder Fasern mit verschiedenen flammhemmenden Zusatzmitteln enthält, und welches auf dem Schaumstoff unter Bildung einer nicht-porösen elastischen, den Schaum abschließenden Schicht auftrocknet. Dieses Beschichtungsmittel weist im allgemeinen bei 25°C eine Viskosität von ca. 10 000 bis 50 000 mPa.s, eine Dichte von ca. 1,2 bis 1,6 g/cm³ und einen Feststoffgehalt von ca. 50 bis 80, vorzugsweise 60 bis 70 Gew.-% auf. Dieses erste Beschichtungsmittel wird bei der Durchführung des erfindungsgemäßen Verfahrens im allgemeinen mit einer Menge von 0,5 bis 5, vorzugsweise 1,2 bis 2 kg/m² aufgetragen.

Im Anschluß an die Herstellung der ersten Schicht wird diese naß-in-naß oder aber vorzugsweise nach Auftrocknen der ersten Schicht mit einem zweiten Beschichtungsmittel beschichtet, welches entweder aus einem dispersionsgebundenen oder lösungsmittelhaltigen Beschichtungsmittel beschichtet, welches bei Einwirkung von Feuer oder Wärmestrahlung eine wärmedämmende, nicht brennbare Schaumschicht bildet. Die hierfür geeigneten Beschichtungsmittel können anorganische, d.h. nicht brennbare Pigmente, Füllstoffe und/oder Fasern zusammen mit schaumschichtbildenden Komponenten enthalten. Der Feststoffgehalt dieser Beschichtungsmittel liegt im allgemeinen zwischen 40 und 80, vorzugsweise 60 und 75 Gew.-%. Das zweite Beschichtungsmittel wird im allgemeinen in einer Beschichtungsmenge von 0,2 bis 0,8, vorzugsweise 0,4 bis 0,5 kg/m2 aufgetragen.

Nach Fertigstellung der genanten zweiten Schicht wird diese abschließend mit einem Schutzlack versehen, der im allgemeinen aus einem pigmentierten, schwer entflammbaren Anstrichmittel auf Lösungsmittelbasis besteht und zum Schutz der Oberfläche der dämmschutzbildenden Brandschutzbeschichtung dient. Die Beschichtungsmenge dieses Schutzlacks liegt im allgemeinen bei 50 bis 500, vorzugsweise 100 bis 300 g/m².

### Beispiel

Ein mit einer 140 mm dicken Isolierung aus tiefkaltzähem, hartem Polyurethan-Spritzschaum der Rohdichte 63 kg/m³ versehener Ethylentank wird erfindungsgemäß wie folgt beschichtet:
a) In einem ersten Arbeitsgang wird die Schaumisolierung per Spritzauftrag mit einer Brandschutzbeschichtung unter Verwendung einer Beschichtungsmenge von 1,5 kg/m² beschichtet. Die Brandschutzbeschichtung besteht aus einem dispersionsgebundenem, lösungsmittelfreien System anorganischer, nicht brennbarer Pigmente, Füllstoffe und Fasern mit verschiedenen flammhemmenden Zusätzen mit einem Trockensubstanzgehalt von ca. 64 % (FLAMMASTIK^{®}) A (Chemische Fabrik Grünau GmbH, 7918, Illertissen)). Diese Beschichtungsmasse trocknet zu einer nicht-porösen, elastischen, den Schaum abschließenden Schicht auf.
b) In Anschluß an den ersten Arbeitsgang wird die gemäß a) erhaltene erste Schicht per Spritzauftrag mit einem dämmschichtbildenden Brandschutz-Anstrichmittel auf Dispersionsbasis (PYROMORS^{O} Dämmschutz (Desowag Bayer Holzschutz GmbH 4000 Düsseldorf)) beschichtet. Die Auftragsmenge beträgt 0,45 kg/m². Diese zweite Beschichtungsmasse bildet bei Einwirkung von Feuer oder Wärmestrahlung eine nicht brennbare Schaumschicht.
c) Im Anschluß an den zweiten Arbeitsgang wird die gemäß b) erhaltene Schicht per Spritzauftrag mit einem Decklack (pigmentiertes Anstrichmitten auf Lösungsmittelbasis) versehen. Als Decklack wird "IGNITECT-FINISH" der Firma Chemische Fabrik Grünau GmbH, 7918 Illertissen, in einer Menge von 0,2 kg/m² verwendet.

Durch die erfindungsgemäße dreischichtige Beschichtung der Schaumstoffisolierung wird erreicht, daß die ursprünglich der Brandklasse 3 zuzuordnende Isolierung nunmehr der Brandklasse 1 zugeordnet werden kann.

## Patentansprüche

Verfahren zur Beschichtung von Wärme- bzw. Kälteisolierungen auf Basis von Polyurethan-Hartschaumstoffen zur Verbesserung des Brandverhaltens der Isolierungen, wobei die Isolierungen in einem ersten Arbeitsgang mit einem dispersionsgebundenen, lösungsmittelfreien, nicht-porösen, elastischen, den Schaum abschließenden, anorganische Pigmente, Füllstoffe und/oder Fasern mit verschiedenen flammhemmenden Zusätzen aufweisenden Beschichtungsmittel in einer Menge von 0,5 bis 5 kg/m² beschichtet werden, dadurch gekennzeichnet, daß diese Schicht
a) in einem zweiten Arbeitsgang mit einem dispersionsgebundenen oder lösungsmittelhaltigen, unter Einwirkung von Feuer oder Wärmestrahlung eine wärmedämmende, nicht brennbare Schaumschicht bildenden Beschichtungsmittel mit einer Menge von 0,2 bis 0,8 kg/ m² beschichtet und
b) die gemäß a) erhaltene zweite Schicht in einem dritten Arbeitsgang mit einem Schutzlack auf Basis eines lösungsmittelhaltigen, pigmentierten Anstrichmittels vesehen wird.

## Revendications

Procédé de revêtement d'isolations thermiques pour les hautes températures et pour les basses températures, à base de mousses de polyuréthanne dures, en vue d'améliorer le comportement au feu des isolations, celles-ci étant revêtues, dans une première phase opératoire, d'une composition de revêtement liée par dispersion, exempte de solvant, non poreuse, élastique, fermant la mousse et comportant des pigments minéraux, des charges et/ou des fibres, avec divers additifs retardant la combustion appliquée en une quantité de 0,5 à 5 kg/m², caractérisé en ce qu'il consiste
a) à revêtir cette couche, dans une deuxième phase opératoire, d'une composition de revêtement liée par dispersion ou contenant un solvant, formant sous l'action du feu ou d'un rayonnement calorifique une couche de mousse calorifuge non combustible et appliquée en une quantité de 0,2 à 0,8 kg/m² et
b) à munir la seconde couche obtenue suivant a), dans une troisième phase opératoire, d'un vernis protecteur à base d'un enduit pigmenté contenant un solvant.

## Claims

A method of coating insulations against heat or cold having a basis of hard polyurethane foams, to improve the fire behaviour of the insulations, where the insulations are coated in a first process stage, with a dispersion-bonded, solvent-free, non-porous and elastic coating medium, which seals off the foam and contains inorganic pigments, fillers and/or fibres with various flame- inhibiting additions, in an amount of 0.5 to 5 kg/m², characterised in that this coating is
a) coated in a second process stage, with a dispersion-bonded or solvent-containing coating medium, which forms, under the influence of fire or radiant heat, a thermally-insulating, non- flammable layer of foam, said coating medium being in an amount of 0.2 to 0.8 kg/m²; and
b) the second coating obtained according to a) is provided, in a third process stage, with a protective lacquer based on a solvent-containing, pigmented paint.
